# NOUVEAU FASCICULE DE BREVET EUROPEEN

(11) **EP 0 815 318 B2**
(45) Date de publication et mention de la décision concernant l'opposition: **20.12.2006**
(45) Mention de la délivrance du brevet: 28.11.2001
(21) Numéro de dépôt: 96908155.3
(22) Date de dépôt: 20.03.1996
(51) Int. Cl.: D21F 5/18, D21F 5/20

(54) **PROCEDE D'ESSORAGE D'UNE FEUILLE DE MATIERE CELLULOSIQUE PAR AIR CHAUD TRAVERSANT SOUS HAUT VIDE, DISPOSITIF DE MISE EN OEUVRE DU PROCEDE ET PRODUIT OBTENU**
VERFAHREN ZUR ENTWÄSSERUNG EINER BAHN AUS ZELLULOSEHALTIGEM MATERIAL DURCH DURCHSAUGEN VON HEISSER LUFT, VORRICHTUNG ZUR DURCHFÜHRUNG DES VERFAHRENS UND DANACH HERGESTELLTES PRODUKT
METHOD FOR DEWATERING A SHEET OF CELLULOSE MATERIAL USING HOT AIR CAUSED TO FLOW THERETHROUGH BY MEANS OF A HIGH VACUUM, DEVICE THEREFOR, AND RESULTING MATERIAL

(30) Priorité: 20.03.1995 FR 9503220
(43) Date de publication de la demande: 07.01.1998
(73) Titulaire: Georgia-Pacific France, 68320 Kunheim (FR)
(72) Inventeur: MARCHAL, Paul, F-68800 Leimbach (FR); LESAS, Claude, F-68000 Colmar (FR); LEHERVET, Jean, F-68000 Colmar (FR); KIENTZ, Emmanuelle, F-68000 Colmar (FR)
(74) Mandataire: Cortier, Sophie
(86) Numéro de dépôt international: PCT/FR1996/000414
(87) Numéro de publication internationale: WO 1996/029467

(56) Documents cités:
- GB-A- 2 122 322
- US-A- 3 418 723
- US-A- 3 432 936
- US-A- 4 146 361
- US-A- 4 481 722
- DAS PAPIER, vol. 29, no. 10a, 1975, DARMSTADT-DE, pages V127-V133, XP000571150 R. H. CROTOGINO: "Weiterentwicklung der Trockenpartie; Prallström- und Durchlufttrocknung"

## Description

L'invention se rapporte à l'essorage d'une feuille de matière cellulosique, en particulier dans le cadre de la fabrication d'ouate de cellulose ou de tissu ouaté, c'est à dire un papier absorbant de relativement faible grammage, généralement crêpé, pour un usage sanitaire ou domestique : papier toilette, serviette, essuie tout ménager, etc. Elle vise en particulier un procédé d'essorage de la feuille de papier, mis en oeuvre après l'étape de formation mais avant le séchage final.

Dans les procédés usuels de fabrication de papier, après l'étape de formation de la feuille et un premier égouttage, on procède à un essorage par pressage mécanique avant que la feuille ne soit séchée. Dans le cas de la fabrication d'ouate de cellulose ou de tissu ouaté, un moyen connu consiste à appliquer et à coller avec un adhésif approprié la feuille encore humide sur un cylindre, désigné communément par le terme yankee, équipé d'une hotte de séchage.

On connaît un procédé d'essorage et de séchage par soufflage d'air chaud au travers de la feuille supportée par une toile perméable elle-même entraînée sur un support perméable. Celui-ci est constitué par la paroi poreuse d'un tambour rotatif. Un flux d'air chaud à une pression légèrement supérieure à la pression atmosphérique est guidé depuis l'intérieur du tambour vers la surface de la feuille, et la traverse. Une enceinte, ouverte sur la face opposée de la feuille et en légère dépression, recueille l'air saturé d'humidité qui est évacué par un ventilateur d'aspiration. Selon le brevet US 3303576, on amène ainsi une feuille initialement à 20 % de siccité et de grammage en fibres de 20 g/m², jusqu'à une siccité de 50 %, au moyen d'un flux d'air chaud à 250°C, un débit d'environ 2 à 3 Nm3/sec.m² (30-45lbs/ min.ft²) et une pression dans l'enceinte d'alimentation d'environ 5 à 15 cm de colonne d'eau au-dessus de la pression ambiante. On élève la siccité à 80 % avec un deuxième sécheur à air traversant. Selon le brevet, avec ce dispositif on obtient un séchage uniforme sur toute la largeur de la feuille sans endommager les fibres. L'efficacité d'un tel système de séchage résulte en partie de l'évaporation due au contact entre les fibres humides entrant dans le sécheur et l'air de séchage, et aussi de l'effet d'entraînement de l'eau sous sa forme liquide, produit par le flux d'air. Par la suite, ce type de séchoir à un ou plusieurs cylindres est désigné par l'expression du type à air traversant

Si le séchage par évaporation est fonction du volume de l'air et de ses températures sèche et humide, l'entraînement des particules liquides résulte de sa vitesse. On a, dans le brevet US 3447247, proposé un dispositif de séchage dans lequel l'air de séchage est projeté à grande vitesse sur la feuille sous la forme d'une pluralité de jets à grande vitesse et faible diamètre. Ainsi, cet air, au lieu de traverser la matière fibreuse en empruntant uniquement les zones de plus faible résistance - c'est ce qui se produirait si la différence de pression était faible - est forcé au travers de la feuille sur toute sa surface. Il en résulte un séchage plus uniforme. En outre, la vitesse élevée des jets limite les fuites latérales et rend les joints d'étanchéité moins nécessaires. En raison de l'efficacité d'un tel système, on peut éliminer les autres sécheurs et/ou presses utilisés en association avec les sécheurs à air chaud. Selon la technique exposée dans ce brevet, on produit des jets d'air à une vitesse de 40 m/s. Cette vitesse est largement supérieure à celle engendrée dans les sécheurs du type à air traversant conventionnels. Toutefois, on observe que la dépression au niveau de la caisse d'aspiration est maintenue à une faible valeur, 30 cm de colonne d'eau ou moins.

Un mode de séchage à air à grande vélocité, jusqu'à 100 m/s, et aspiration sur la toile support est également décrit dans l'article "Das Papier" ; vol. 29, n° 10a, 1975 Darmstadt pages V 127-V133; R.H. Crotogino "Weiterentwicklung das Trockenpartie ; Prallström-und durchlufttrochknung".

Bien que ce type de séchage ait été proposé il y a de nombreuses années, il n'a apparemment pas connu de débouché industriel, sans doute en raison de la difficulté à maîtriser les jets d'air à haute énergie, perturbant la structure de la feuille de papier et l'étanchéité du système.

L'invention propose un essorage à la fois par entraînement de l'eau à l'état liquide et par évaporation résultant du passage d'un flux d'air chaud très important au travers de la feuille humide convoyée par une toile perméable. Le procédé est caractérisé en ce que le flux d'air traversant est engendré par un haut vide, compris entre 100 et 500 millibars et, créé sous la toile en défilement au travers d'une surface fixe, en même temps que l'air chaud est amené sur la surface libre de la feuille. La vitesse de l'air est comprise entre 5 et 50 m/s.

L'utilisation d'un vide relativement élevé a pour objet de créer un flux d'air au travers de la structure poreuse de la feuille, à une vitesse suffisante pour entraîner par viscosité l'eau libre à la surface des fibres et l'extraire de la feuille sous forme d'aérosols. Ainsi l'utilisation de l'air chaud pour alimenter le flux d'air traversant a un double objet :
- Réchauffer par échange thermique l'eau libre à la surface des fibres, dans le but de réduire sa viscosité et, par conséquent, les forces de liaison tensioactive avec les fibres. Il s'ensuit une augmentation considérable du débit d'eau extrait mécaniquement hors de la feuille par rapport à un moyen d'extraction sans chauffage de l'air.
- Provoquer une évaporation d'eau par échange thermique avec les fibres humides.

Par rapport à la solution de l'art antérieur qui consiste à projeter des jets d'air chaud à la surface de la feuille, on peut réaliser une installation de mise en oeuvre du procédé beaucoup plus simple et économique. Les moyens d'étanchéité, par exemple, sont réduits à des joints périphériques, et il n'est pas nécessaire d'en prévoir au niveau de la feuille de papier ce qui impliquerait de disposer cette dernière entre deux toiles pour la protéger. Les moyens de guidage de l'air, ménagés dans le caisson d'alimentation, répartissent le flux le plus uniformément possible à la surface de la feuille contrairement à l'art antérieur où il s'agit de concentrer des jets d'air sur de petites surfaces. Certes, dans ce dernier cas, l'efficacité des jets n'est pas influencée par l'éventuelle hétérogénéité de la répartition des fibres dans la feuille mais leur action n'est pas uniforme sur toute la surface. Enfin le vide permet d'augmenter le potentiel d'essorage pour une masse d'air à la même enthalpie.

Le procédé de l'invention permet d'élever le taux de siccité de la feuille humide quittant la section de formation à partir de valeurs de l'ordre de 8 à 25 % jusqu'à des valeurs comprises entre 20 % et 75 %. Dans la présente description, la siccité correspond au poids des fibres absolument sèches rapporté à celui des fibres humides.

Le taux final de siccité dépend du temps de séjour de la feuille dans le flux d'air chaud traversant. Ce temps de séjour peut varier de 1/1000 seconde à 3/10 seconde pour des valeurs données de l'intensité du flux d'air traversant et de sa température.

La valeur finale de la siccité dépend également, pour un temps de séjour fixé dans les limites ci-dessus, de la siccité initiale de la feuille, de la géométrie de la surface traversée par l'air, du débit de l'air traversant qui peut être compris entre 5 et 50 Nm3/m².s selon la porosité de la feuille et le niveau de vide, et également de ses températures sèche et humide.

Ainsi conformément à une autre caractéristique du procédé, l'air est à une température sèche comprise entre 100 et 500°C.

Conformément à une autre caractéristique du procédé, l'air est humide; et sa température humide est comprise entre 50 et 90 °C.

Conformément à une autre caractéristique du procédé, l'air circule en circuit fermé, et, après avoir traversé la dite feuille, il est successivement :
- collecté par un caisson de reprise maintenu sous une dépression de 100 à 500 mbars,
- conduit vers un séparateur air/eau pour que soit éliminée l'eau en suspension,
- comprimé à une pression légèrement supérieure à la pression atmosphérique,
- réchauffé à une température comprise entre 100°C et 500°C,
- amené à traverser de nouveau la feuille.

Conformément à une autre caractéristique du procédé, une partie de l'air comprimé est évacuée, et une quantité correspondante est introduite dans le circuit, afin de maintenir l'air d'essorage à une température humide comprise entre 50 et 90°C.

Conformément à une autre caractéristique, la feuille est traversée par au moins un deuxième flux d'air chaud en aval du premier, dont la température humide est différente, de préférence inférieure. Ce fractionnement dans le sens machine du flux d'air chaud traversant permet d'optimiser les paramètres thermodynamiques du flux d'air en fonction de l'évolution de la siccité de la feuille. Notamment lorsque la siccité dépasse 40 %, la quantité d'humidité dans l'air peut être plus faible.

Conformément à un autre caractéristique de l'invention, dans un procédé de fabrication d'une feuille de papier, on augmente la siccité de la feuille après égouttage jusqu'à une valeur comprise entre environ 35 et environ 75 % de préférence entre environ 35 et environ 50 % par le moyen d'essorage sous haut vide de l'invention puis on sèche la feuille au moyen d'un cylindre de type yankee jusqu'à une siccité de l'ordre de 95 %.

Selon ce procédé, on remplace le pressage mécanique de la feuille, supportée par un feutre dans une machine conventionnelle, par l'essorage selon l'invention tout en paramétrant ce dernier de façon à obtenir le même degré de siccité. Grâce à cette caractéristique du procédé, on obtient une feuille de papier présentant un bouffant plus élevé que dans le cas d'une machine conventionnelle, tout en conservant intactes les performances de vitesse et, donc de capacité de la machine puisque le niveau de siccité de la feuille entrant au yankee est inchangé.

Conformément à une autre caractéristique de l'invention, dans une installation de fabrication de papier, on procède, après égouttage, à l'essorage sous haut vide de l'invention jusqu'à une siccité comprise entre environ 35 et environ 75%, la toile de convoyage étant alors une toile du type "marqueuse". La feuille est ensuite séchée sur un cylindre de type yankee.

Par toile "marqueuse", on comprend une toile comportant une structure de tissage avec des zones de forte porosité et des zones de faible porosité disposées suivant une définition géométrique déterminée de telle sorte qu'elle induise dans la feuille une structure hétérogène comportant des zones de compactage différent par l'effet même de l'essorage par air traversant de l'invention.

La siccité de la feuille, après essorage, est choisie entre 35 et 75 %, selon les qualités désirées pour le bouffant mais aussi pour la résistance de la feuille. On constate, de façon surprenante, que dans le cas de la fabrication de papier haut-bouffant avec toile marqueuse, où la feuille est imprimée sur la toile, on obtient un effet de marquage important qui augmente le volume de la feuille dans les zones les plus poreuses, en raison sans doute du haut vide régnant sous la toile. Il est également constaté de façon surprenante que le vide n'a pas de conséquence néfaste sur l'aspect et la formation de la nappe qui est conservée intacte alors que le risque d'éclatement est a priori élevé.

Conformément à une autre caractéristique de l'invention, dans une installation de fabrication de papier, on procède, après égouttage, à l'essorage sous haut vide de l'invention jusqu'à une siccité comprise entre environ 20 et environ 45% , la toile de convoyage étant alors une toile du type "marqueuse". On sèche la feuille ensuite sur cette même toile au moyen d'un sécheur du type à air traversant de l'art antérieur jusqu'à une siccité comprise entre environ 50 et environ 90 % et enfin au moyen.d'un cylindre yankee avec une racle de crêpage jusqu'à une siccité de l'ordre de 95 %.

Conformément à une autre caractéristique de l'invention on augmente la siccité de la feuille après égouttage d'une valeur comprise entre environ 8 et environ 30 % jusqu'à une valeur comprise entre environ 20 et environ 45 %, par ladite méthode d'essorage, la toile de convoyage étant alors une toile du type "marqueuse" et en ce que l'on sèche ensuite sur cette même toile par au moins un dispositif de séchage du type à air traversant jusqu'à une siccité de l'ordre de 95 %.

Conformément à une autre caractéristique de l'invention au moins une partie de l'air alimentant la caisse de distribution est extraite dudit dispositif de séchage du type à air traversant.

Conformément à une autre caractéristique de l'invention au moins une partie de l'air alimentant la caisse de distribution est extraite des hottes de séchage du dispositif de séchage à cylindre yankee.

Conformément à une autre caractéristique du procédé de fabrication d'une feuille de papier mettant en oeuvre un moyen d'essorage selon l'invention, on injecte des quantités dosées de vapeur d'eau dans le flux d'air chaud avant son passage au travers de la feuille, particulièrement dans la première des zones d'essorage dans le sens d'avancement de la feuille lorsque le procédé d'essorage comporte plusieurs zones. Cette injection est modulée de façon à faire varier le taux d'humidité de l'air le long du sens travers de la feuille, l'objectif étant d'extraire des quantités d'eau différentes en travers de la feuille. On contrôle ainsi avec précision le profil d'humidité de la feuille après séchage et sa qualité.

L'invention a également pour objet un dispositif permettant la mise en oeuvre du procédé. Le dispositif est défini conformément aux caractéristiques de la revendication 16. Notamment, le dispositif comprend également un séparateur air/eau permettant la mise en circuit de l'air au moyen d'un compresseur communiquant avec un moyen de chauffage.

En particulier le procédé permet la réalisation d'une installation à énergie totale. Ainsi, dans ce cas, le compresseur est susceptible d'être entraîné par un groupe à turbine à gaz dont les gaz d'échappement sont acheminés vers un échangeur de chaleur destiné à réchauffer le flux d'air issu du compresseur avant son introduction dans le caisson de distribution. Le compresseur peut être composé de plusieurs unités de compression de même le groupe peut être aussi constitué de plusieurs unités à turbine à gaz.

L'invention a également pour objet une feuille de papier, notamment à haut bouffant fabriquée selon le procédé d'essorage sous haut vide

D'autres caractéristiques et avantages du procédé apparaîtront à la lecture de la description de modes de réalisation non limitatifs de l'invention, avec en annexe les dessins sur lesquels,
la figure 1 représente une installation conforme à l'invention selon un premier mode de réalisation avec un cylindre rotatif aspirant,
la figure 2 représente un deuxième mode de réalisation avec un caisson fixe aspirant,
la figure 3 représente un troisième mode de réalisation de l'invention, à énergie totale,
la figure 4 représente un quatrième mode de réalisation de l'invention, combiné essorage sous haut vide et séchage traversant conventionnel,
les figures 5 à 8 représentent des graphiques résumant des essais réalisés sur machines pilotes,
la figure 9 représente un cinquième mode de réalisation de l'invention comportant une injection de vapeur formant correction de profil d'humidité de la feuille.

L'installation correspondant au premier mode de réalisation pour la fabrication de papier absorbant de grammage compris entre 12 et 80 g/m², comporte en sa partie humide une section de formation de la feuille qui peut être de tout type connu de l'homme du métier. Dans l'exemple représenté, elle comprend une double toile 11 et 12 entre l'intervalle convergent desquelles un jet de pâte est injecté depuis une caisse de tête 13. Après égouttage amenant la feuille à un taux de siccité de 8 à 25 %, cette dernière est entraînée vers un moyen 15 qui assure son transfert sur une toile 17 perméable. Cette toile peut être simple ou du type "marqueuse" selon le procédé de fabrication que l'on met en oeuvre. La feuille humide est convoyée vers le dispositif d'essorage 16 dont elle ressort débarrassée, en majeure partie, de son eau. Le taux de siccité de la feuille est alors compris entre 25 et 75 %. La toile l'entraîne ensuite vers un cylindre de séchage 18 pourvu de hottes de séchage de type connu sous le nom de yankee sur lequel elle est appliquée au moyen d'un adhésif approprié. Dans sa rotation, la feuille passe sous les hottes de séchage puis est décollée au moyen d'une racle de façon à la crêper, comme cela est bien connu.

Le dispositif d'essorage 16 est constitué d'un cylindre rotatif 19 monté sur un axe horizontal. La surface du cylindre est poreuse avec un taux d'ouverture élevé. Un espace volumique intérieur 20, formant caisson de reprise, est délimité par un cache fixe 21, recouvrant un secteur du cylindre, et le secteur complémentaire à celui-ci. Il est en communication par l'intermédiaire d'un conduit 22 avec une source de vide. Il est également en communication, par le secteur de sa surface non obturé par le cache 21, avec un ou plusieurs caissons 24 de distribution d'air chaud qui sont disposés à l'extérieur du cylindre et qui comportent des ouvertures en forme de secteurs de cercle parallèles à sa paroi. Ces ouvertures sont pourvues de moyens d'égalisation du flux d'air, tels que des ailettes ou autres moyens équivalents, de façon que celui aborde la feuille avec une vitesse uniforme sur toute la surface. Les caissons 24 sont alimentés en air chaud par un compresseur 26 entraîné par un moteur 27, par exemple électrique. Le compresseur peut être de tout type approprié, axial ou centrifuge. L'air venant du compresseur est chauffé à la température désirée par un moyen de chauffage qui dans l'exemple représenté est un brûleur 28. Le conduit 30 reliant le compresseur au brûleur 28 comprend une dérivation 34 pourvue d'une vanne 31 commandant l'extraction d'air du circuit. Par ailleurs, une ouverture 33 avec un moyen d'introduction d'air à régime variable 32 permet de compenser l'air extrait par l'ouverture 34, et de constituer un mélange avec l'air comprimé résiduel, en provenance du conduit 30, avant réchauffage de celui-ci par le brûleur 28. Les quantités d'air neuf et d'air extrait peuvent être commandées par un organe de contrôle approprié en fonction du taux d'humidité de l'air régnant à l'intérieur des caissons 24. De même une boucle de régulation commande le débit du combustible au brûleur 28 en fonction de la température de l'air au niveau des caissons de distribution 24. Le conduit 22 est raccordé à un appareil séparateur 23 du type cyclone ou autre de façon que les gouttes d'eau en suspension dans l'air puissent être évacuées du circuit. Ce séparateur peut être externe au dispositif d'essorage ainsi que cela est représenté. Toutefois, il entre également dans le cadre de l'invention de réaliser la séparation eau/air au niveau de la sortie de l'air, immédiatement en aval de la feuille humide de papier, par exemple au moyen de chicanes, pourvues de gouttières, disposées en travers du flux dans la zone d'entrée de l'enceinte 20. Ce mode de réalisation n'est pas représenté. L'eau recueillie dans le séparateur est pompée jusqu'à la pression atmosphérique. L'air déshumidifié sortant du séparateur est conduit à l'entrée du compresseur 26 pour être comprimé de nouveau à une pression légèrement supérieure à la pression atmosphérique, et utilisé pour l'essorage.

Le dispositif d'essorage fonctionne de la façon suivante : la feuille humide sur la toile 17 est entraînée autour du cylindre 19 et passe sous les buses de sortie d'air chaud des caissons 24. La forte dépression régnant dans l'enceinte, générée par l'aspiration du compresseur 26 et réglée à une valeur comprise entre 100 et 500 millibars, force alors le flux d'air issu des caissons à traverser ainsi la feuille à une vitesse élevée. Cette vitesse est de préférence comprise entre 5 et 50 m/s. L'eau est extraite de la feuille en partie par évaporation, en partie sous forme d'aérosols. On a disposé le séparateur à une distance du caisson 20 choisie de façon que l'eau en suspension dans l'air sous forme liquide se dépose à son niveau avant qu'elle ne s'évapore dans le flux d'air. L'air saturé, extrait sous vide du séparateur, est comprimé par le compresseur à une pression légèrement supérieure à la pression atmosphérique.

On règle la température de l'air en sortie du réchauffeur entre 100°C et 500°C, et on maintient sa température humide entre 50°C et 90°C en réglant de façon appropriée la quantité d'air extraite du circuit en 34 et celle d'air neuf apporté en 33.

La disposition illustrée par le schéma de la figure 1 n'est pas la seule possible. En particulier, la partie aspirante du cylindre et le caisson d'amenée d'air chaud peuvent être placés en partie haute du cylindre.

Dans ce cas, la toile d'essorage perméable qui est unique entre la section de formation et l'application sur le yankee, décrira une autre trajectoire que celle illustrée. Toutefois cette disposition ne change rien au principe de ce mode de réalisation.

Il entre également dans le cadre de l'invention de prévoir plusieurs, au moins deux, circuits fermés pour l'air d'essorage permettant l'essorage de zones successives, chaque circuit comprenant : un caisson de distribution, un caisson de reprise avec sa fente d'aspiration, un moyen de compression et un moyen de réchauffage de l'air réintroduit dans le caisson de distribution. Le but est de permettre le réglage des conditions thermodynamiques de l'air, en particulier de sa température humide, en réglant les moyens d'introduction d'air neuf individuels à chaque boucle. Dans la ou les premières zones où s'effectue l'essorage essentiellement par extraction d'eau liquide, jusqu'à 20-35 %, on prévoit d'incorporer un séparateur air/eau entre les caissons de reprise et le compresseur

Dans le deuxième mode de réalisation illustré sur le schéma de la figure 2 (les éléments qui n'ont pas été modifiés par rapport à la figure 1 portent la même référence), la toile d'essorage 17 qui peut être marqueuse convoie la feuille humide au travers d'un ensemble de deux caissons fixes 120 et 124 : un caisson de reprise aspirant 120 côté toile d'essorage qui détermine la surface d'aspiration au travers de laquelle la Veuille est essorée, et un caisson 124 de distribution d'air chaud placé du côté de la feuille humide.

Les deux caissons sont disposés à faible distance l'un de l'autre. La toile 17 est guidée dans l'intervalle ainsi formé entre les deux caissons de telle sorte que la feuille humide soit du coté du caisson par lequel l'air chaud est amené. La toile est elle-même supportée par des rouleaux 121, par exemple, ou bien glisse sur une plaque munie de fentes. Comme dans l'exemple de la figure 1, l'air est porté à une vitesse de 5 à 50 m/s en raison de la dépression régnant dans le caisson 124, et traverse successivement la feuille humide et la toile poreuse dont elle extrait la quantité souhaitée d'humidité.

Là encore, la disposition illustrée sur le schéma de la figure 2 n'est pas la seule possible. Ainsi les deux caissons peuvent être inversés, avec le caisson de reprise disposé au-dessous de la toile d'essorage qui décrira alors une autre trajectoire que celle illustrée mais sans rien changer au principe de ce mode de réalisation. On note que la toile d'essorage reste unique entre la partie humide de formation de la feuille et la partie de séchage sur le cylindre sécheur.

On a représenté sur la figure 3 un mode de réalisation à énergie totale. Comme précédemment, les éléments de l'installation communs aux divers modes de réalisation portent les mêmes références. Dans cette installation, l'entraînement du compresseur 26 est assuré par un groupe à turbine à gaz 126. Celui-ci comprend, de façon connue en soi, un compresseur 126 C dont l'arbre du rotor est entraîné par une turbine 126 T mise en mouvement par les gaz issus d'une chambre de combustion alimentée elle-même en air de combustion par le compresseur. La turbine entraîne également un arbre relié par un accouplement à celui du compresseur 26. Les gaz issus de la turbine sont à une température suffisante, de l'ordre de 500°C, pour servir de source de chaleur dans le présent dispositif d'essorage. Dans ce but, le moyen de réchauffage de l'air provenant du compresseur 26 est constitué par un échangeur de chaleur 128. Il est relié, d'un coté, par un conduit 127 aux gaz chauds venant de la turbine 126, et, de l'autre, par un conduit 130 à la sortie d'air du compresseur 26. On prévoit une conduite 129 de dérivation de l'échangeur pour l'air. Deux registres 132 et 133, commandés par une boucle de régulation de la température de l'air à l'intérieur du caisson 124 de distribution d'air, contrôlent le débit de l'air traversant effectivement l'échangeur. Un brûleur d'appoint non représenté peut être disposé dans la conduite d'admission du caisson 124 en aval de l'échangeur 128. L'alimentation de ce brûleur est commandée en cascade avec les registres 132, 133 par le même régulateur de température.

Au lieu de réchauffer l'air issu du compresseur au moyen d'un échangeur de chaleur, il entre également dans le cadre de l'invention de prévoir le mélange d'au moins une partie des gaz d'échappement de la turbine à gaz avec l'air du compresseur.

On a représenté, sur la figure 4, un quatrième mode de réalisation de l'invention où l'on a disposé dans le trajet de la feuille humide, entre le dispositif 16 d'essorage par haut vide et le cylindre sécheur yankee, au moins un séchoir du type à air traversant conventionnel 140 comprenant un cylindre 142 monté à rotation autour d'un axe horizontal. Sa paroi est poreuse et supporte la toile 17. De l'air chauffé par un brûleur 146 est entraîné au travers de la feuille humide appliquée sur la toile 17, au moyen d'un ventilateur de circulation 144. Dans le circuit d'amenée d'air au séchoir, on a prévu un brûleur ainsi que cela est connu.

La feuille de papier humide est transférée depuis la toile de formation sur la toile 17, son taux de siccité est alors compris entre 8 et 30 % environ. Elle subit un essorage sous haut vide au travers du dispositif 16 de l'invention dont elle ressort avec un taux de siccité compris entre 20 et 45 %. Elle passe ensuite dans le séchoir 140 où elle subit un séchage augmentant sa siccité jusqu'à un taux compris entre 50 et 90 %. La feuille est ensuite appliquée sur un cylindre sécheur yankee 18 où elle est séchée jusqu'à une siccité de l'ordre de 95 %. La feuille séchée est décollée du cylindre au moyen d'une racle de crêpage comme cela est connu lorsqu'on fabrique un produit crêpé.

Il est à noter que le schéma de la figure 4 est un schéma de principe qui ne représente pas la totalité des éléments nécessaires au fonctionnement dans la pratique, tels que notamment l'utilisation de systèmes ou de toiles de convoyage additionnels.

Il entre également dans le cadre de l'invention de combiner l'essorage sous haut vide de l'invention avec exclusivement un séchage du type à air traversant conventionnel.

On a réalisé des essais sur une machine pilote pour mettre en évidence l'influence des différents paramètres sur l'efficacité de l'essorage et du séchage

### 1 - Influence de la siccité initiale.

On a testé le procédé sur une feuille de papier essuie-tout du commerce, réalisé en ouate de cellulose ou tissu ouaté crêpé, tel que celui commercialisé sous la marque O'KAY. On l'a humidifiée en pulvérisant des quantités mesurées d'eau.

La machine pilote comprend un support plan, pourvu d'une fente à vide, sur lequel se déplace une grille perméable à l'air. La vitesse de la grille peut être réglée à une valeur de consigne déterminée. Une buse alimentée en air pouvant être chauffé est disposée au-dessus de la grille, au niveau de la fente à vide. Cette dernière communique avec une source de vide réglée à 250 mbars.

On a réalisé 4 séries d'essais en faisant varier le taux de siccité initial de la feuille. Pour les 4 séries, on a fixé la température de l'air issu de la buse, et la durée du séchage auquel les échantillons étaient soumis, (en réglant la vitesse de déplacement de la grille au-dessus de la fente à vide).

Ces valeurs étaient les suivantes :

| numéro de la série d'essais | 1 | 2 | 3 | 4 |
|---|---|---|---|---|
| température de l'air (°C) | ambiant | 150 | 150 | 150 |
| temps de séchage (sec.) | 9/100 | 4.5/100 | 6/100 | 9/100 |

On a relevé pour plusieurs valeurs de siccité initiale, la valeur de la siccité atteinte par les échantillons. On a reporté sur un graphique, figure 5, ces valeurs.

On constate que, si l'air est à la température ambiante, courbe (1), le taux de siccité atteint ne dépasse pas 45 % qu'elle que soit la siccité initiale. Pour un même temps de séchage (9/100 sec.), l'air chaud permet d'assurer une siccité comprise entre 65 et 75 %, courbe (4).

### II - Influence du temps de séchage.

On a réalisé deux nouvelles séries d'essais sur des échantillons de papier tissue de grammage 17,6 g/m² et de même taux initial de siccité. La source de vide était réglée à 340 mbars.

Pour la première série (1), l'air d'alimentation de la buse était aux conditions de l'ambiance (20 °C et 5 g de vapeur d'eau par kg d'air sec)

Pour la deuxième série (2), l'air était préchauffé à 200 °C et fortement humidifié. La température humide mesurée était de 64 °C (120 g de vapeur d'eau par kg d'air sec).

On a mesuré la siccité atteinte par les échantillons pour des valeurs croissantes du temps de séchage auquel ils étaient soumis. La figure 6 reproduit le graphe obtenu. On constate qu'à température ambiante, courbe (1), il n'est pas possible de dépasser 40-45 % de siccité, même si le temps est long. En revanche, l'air chaud humide, courbe (2), permet de dépasser très rapidement cette valeur. On constate également que la vitesse d'essorage est toujours supérieure. Cela ressort très nettement des courbes (1') et (2') respectivement, représentant en échelle logarithmique la vitesse d'essorage en kg d'eau extraite par heure et par m² en relation avec la siccité de la feuille.

Comparativement, un séchage par soufflage d'air traversant conventionnel (dit du type à air traversant), présentant les caractéristiques suivantes:
- vitesse de toile, 760m/min.
- température sèche de l'air, 200 °C
- cylindre de 3,60m de diamètre, ouvert sur 270°
amène la feuille à 65 % de siccité en 67/100 sec. Le temps de séchage du sécheur selon l'invention est donc de 7 à 8 fois plus court, pour un vide 5 à 10 fois plus fort.

### III - Incidence de la quantité d'humidité dans l'air traversant sur la capacité d'essorage d'une feuille très humide.

On a procédé à des essais sur une machine à papier pilote de faible laize, comprenant une section de formation avec toile de formation, un moyen de transfert sur une toile de type marqueuse, une section de séchage par airtraversant pouvant être bipassée, un cylindre sécheur de type yankee avec une presse de transfert. Pour les besoins de ces essais, on a disposé une section d'essorage/ séchage, conforme à l'invention, au niveau de la toile marqueuse. L'ensemble du dispositif correspondait schématiquement à celui de la figure 4.

On a procédé à trois séries d'essais. Les paramètres opératoires étaient les suivants :

| | | série 1 | série 2 | série 3 |
|---|---|---|---|---|
| grammage de la feuille (g/m²) | | 21 | 22 | 22 |
| dépression (mbars) | | 350/400 | 350/400 | 350/400 |
| flux massique d'air (kg/m²s) | | 19/20 | 19/20 | 19/20 |
| température sèche de l'air(°C) | | ambiante | 180/200 | 180/200 |
| température humide de l'air (°C) | | | | |
| | au soufflage | 13 | 65 | 70 |
| | à l'aspiration | 13 | 52 | 56 |

On a reporté dans un repère orthonormé, pour plusieurs valeurs de temps de séchage, les valeurs de siccité correspondantes de la feuille. Après lissage des valeurs, on obtient les courbes (1), (2), (3) de la figure 7, correspondant aux séries 1, 2 et 3.

On constate que la vitesse d'essorage, correspondant à la pente des courbes, dans la zone comprise entre 15 et 35% de siccité où l'essorage s'effectue essentiellement par entraînement d'eau liquide, augmente avec la quantité de vapeur contenue dans l'air.

Exprimée en kg d'eau extraite par heure et par m², la vitesse d'essorage moyenne dans la zone indiquée a été

| | série 1 | série 2 | série 3 |
|---|---|---|---|
| vitesse d'essorage (kg/hr/m²) | 3980 | 6100 | 7600 |

### IV - Incidence du procédé de l'invention sur le bouffant de la feuille.

On a procédé à des essais de production de papier tissue sur la machine à papier pilote précédente avec toile marqueuse. Pour ces essais, les produits fabriqués avaient sensiblement tous le même grammage et une même composition de fibres. Ils ont tous été séchés et crêpés sur le yankee à une même siccité, 95 %. On a mesuré la siccité à l'entrée du yankee ainsi que le bouffant (cm3/g) de la feuille après crêpage.

Première série d'essais (1) : On a utilisé le dispositif d'essorage, sans chauffer l'air, comme une boite à vide conventionnelle associée à une toile marqueuse d'une installation de séchage par air traversant.

Deuxième série d'essais (2) : On a utilisé le dispositif d'essorage de l'invention seul, en réglant les paramètres temps et humidité de l'air de façon que la feuille ait une siccité à l'entrée du yankee de 50 %.

Troisième série d'essais (3) : On a combiné l'essorage de l'invention avec boite à vide alimentée en air chaud et humide et un séchage par air traversant conventionnel.

Sur la figure 8, on a reporté la valeur du bouffant de la feuille obtenue pour les trois séries (1,2,3). On obtient trois nuages de points correspondant (1), (2) et (3).

On constate que l'on obtient un bouffant compris entre 15 et 17 cm3/g en séchant la feuille, selon le procédé de l'invention appliqué seul (2), à une siccité de 50 % seulement. Dans le procédé du type par soufflage d'air traversant conventionnel (1), il est nécessaire de sécher jusqu'à 60-65 %.

En combinant, les deux procédés (3), on observe un accroissement sensible du bouffant de la feuille, entre 19 et 21 cm3/g.

Sans être lié par une explication quelconque, le procédé de l'invention permet de mieux conformer les fibres à la géométrie de la toile marqueuse car les fibres sont plus chaudes donc plus souples que dans une boite à vide de l'art antérieur dont l'air est à température ambiante. On sèche en outre plus brutalement les fibres après leur mise en forme par le haut vide. Ainsi, on stabilise la structure plus tôt avec une humidité moyenne plus faible. On peut donc coller la feuille à la paroi du cylindre sécheur yankee avec une siccité plus faible que dans la cadre d'un séchage à air traversant conventionnel, en obtenant le même gonflant.

On décrit ci-après, un autre mode de réalisation de l'invention en relation avec la figure 9. On a représenté sur cette figure, la partie séchage d'une machine à papier, incorporant un séchoir du type à air traversant 101, conventionnel, avec un cylindre rotatif à paroi poreuse 102 et les hottes de soufflage d'air 103. Une toile 104, du type marqueuse par exemple, supporte la feuille issue de la section de formation, et est entraînée à travers le séchoir, autour du cylindre 102.

Conformément à l'invention, on a disposé en amont du cylindre 102 un caisson de reprise 105 dont la fente d'aspiration est ouverte sur le coté de la toile 104 opposé à la feuille. Le caisson 105 est en communication avec une source de haut vide, entre 100 et 500 mbars. Contrairement aux installations de l'art antérieur, où la fente aspire l'air ambiant, le présent caisson de reprise est en communication, du côté de l'aspiration, avec un caisson de distribution d'air chaud 106. La température sèche de l'air est comprise entre 100 et 500 °C. Sa température humide est comprise entre 50 et 90 °C.

Conformément à une nouvelle caractéristique de l'invention, on module dans le sens travers le taux d'humidité de cet air. En effet, comme on l'a montré plus haut, l'efficacité de l'essorage d'eau sous forme liquide de la feuille par le dispositif est d'autant plus élevée que le taux d'humidité transportée par le flux d'air chaud traversant est plus élevé.
On profite de cette propriété pour moduler le profil d'humidité résiduelle de la feuille dans le sens travers.

Dans ce but, on a divisé le caisson 106 en un grand nombre de caissons plus petits 106', adjacents, au moyen de parois de séparation disposées en travers du caisson 106 à intervalles réguliers. A l'intérieur de chaque caisson 106', on a placé une rampe 107 d'injection de vapeur, de préférence surchauffée. Chaque rampe est alimentée en vapeur depuis un collecteur par l'intermédiaire d'une vanne 107' dont l'ouverture est commandée en fonction de la valeur de consigne dépendant de la siccité souhaitée pour la zone correspondante de la feuille. En mesurant la siccité de la feuille pour chacune de ces zones en aval du séchoir, ou en aval du cylindre yankee qui fait suite au séchoir, et en commandant corrélativement chacune des vannes 107', on peut ainsi corriger le profil de siccité de la feuille en sortie du séchoir ou à la sortie du cylindre yankee qui fait suite au séchoir.

## Revendications

1. Procédé d'essorage d'une feuille de matière cellulosique, notamment une feuille de papier humide de grammage à l'état sec compris entre 10 et 80 g/m² et présentant initialement un taux de siccité compris entre environ 8 et environ 30 % par exemple après égouttage sur la toile de formation (12), consistant à supporter ladite feuille sur une toile perméable (17, 104) et à la faire traverser par au moins un flux d'air chaud à vitesse élevée, **caractérisé en ce que** le flux d'air est à une vitesse comprise entre 5 et 50 m/s et est engendré par une dépression de 100 à 500 millibars créée sous la toile.

2. Procédé selon la revendication 1 **caractérisé en ce que** l'air est à une température sèche comprise entre 100 °C et 500 °C.

3. Procédé selon l'une des revendications 1 et 2 **caractérisé en ce que** l'air est à une température humide comprise entre 50 °C et 90 °C

4. Procédé selon la revendication 1, **caractérisé en ce que** ledit flux d'air circule en circuit fermé, après avoir traversé la dite feuille il est, successivement :
- collecté par un caisson de reprise (20, 120, 105) maintenu sous une dépression de 100 à 500 mbars,
- conduit vers un moyen de séparation air/eau (23) pour que soit éliminée l'eau en suspension,
- comprimé à une pression supérieure à la pression atmosphérique,
- réchauffé à une température comprise entre 100°C et 500°C,
- guidé vers la surface de la feuille supportée par la toile perméable (17, 104) en mouvement qu'il traverse.

5. Procédé selon la revendication précédente, **caractérisé en ce qu'**une partie de l'air comprimé est évacuée vers l'extérieur et une quantité correspondante est introduite dans le circuit, afin de maintenir l'air entrant dans ledit caisson de distribution à une température humide comprise entre 50 et 90°C.

6. Procédé d'essorage selon l'une des revendications précédentes **caractérisé en ce que** la feuille est traversée par au moins un deuxième flux d'air chaud en aval du premier, dont la température humide est différente, de préférence inférieure.

7. Procédé selon la revendication 6 **caractérisé en ce que** les deux flux d'air font parties de deux circuits fermés distincts, chacun des circuits comprenant les étapes de procédé selon la revendication 4 et au moins le premier circuit comportant un moyen de séparation air/eau.

8. Procédé de fabrication d'une feuille de papier mettant en oeuvre une méthode d'essorage sous haut vide selon les revendications 1 à 7, **caractérisé en ce qu'**on augmente la siccité de la feuille après égouttage d'une valeur comprise entre environ 8 et environ 30 % jusqu'à une valeur comprise entre environ 35 et environ 75 %, de préférence entre environ 35 et environ 50 % par ladite méthode d'essorage sous haut vide, et **en ce qu'**on sèche ensuite la feuille au moyen d'un cylindre de type yankee (18) jusqu'à une siccité de l'ordre de 95 %.

9. Procédé de fabrication d'une feuille de papier mettant en oeuvre une méthode d'essorage selon l'une des revendications 1 à 7, **caractérisé en ce qu'**on augmente la siccité de la feuille après égouttage d'une valeur comprise entre environ 8 et environ 30 % jusqu'à une valeur comprise entre environ 35 et environ 75 %, par ladite méthode d'essorage, la toile de convoyage (17) étant alors une toile du type "marqueuse", et **en ce que** l'on sèche ensuite la feuille sur un cylindre de type yankee (18) jusqu'à une siccité de 95 %.

10. Procédé de fabrication d'une feuille de papier mettant en oeuvre une méthode d'essorage selon l'une des revendications 1 à 7, **caractérisé en ce qu'**on augmente la siccité de la feuille après égouttage d'une valeur comprise entre environ 8 et environ 30 % jusqu'à une valeur comprise entre environ 20 et environ 45 %, par ladite méthode d'essorage, la toile de convoyage (17, 104) étant alors une toile du type "marqueuse" et **en ce que** l'on sèche ensuite sur cette même toile par au moins un dispositif de séchage du type à air traversant (140, 101) jusqu'à une siccité comprise entre environ 50 et environ 90 % et enfin sur un cylindre yankee (18) associé à une racle de crêpage jusqu'à une siccité de l'ordre de 95 %.

11. Procédé de fabrication d'une feuille de papier mettant en oeuvre une méthode d'essorage selon l'une des revendications 1 à 7, **caractérisé en ce qu'**on augmente la siccité de la feuille après égouttage d'une valeur comprise entre environ 8 et environ 30 % jusqu'à une valeur comprise entre environ 20 et environ 45 %, par ladite méthode d'essorage, la toile de convoyage (17, 104) étant alors une toile du type "marqueuse" et **en ce que** l'on sèche ensuite sur cette même toile par au moins un dispositif de séchage du type à air traversant (140, 101) jusqu'à une siccité de l'ordre de 95 %.

12. Procédé de fabrication d'une feuille de papier selon la revendication 10 ou 11 **caractérisé en ce qu'**au moins une partie de l'air alimentant la caisse de distribution est extraite dudit dispositif de séchage du type à air traversant (140, 101).

13. Procédé de fabrication d'une feuille de papier selon l'une des revendications 8 à 10 **caractérisé en ce qu'**au moins une partie de l'air alimentant la caisse de distribution est extraite des hottes de séchage du dispositif de séchage à cylindre yankee (18).

14. Procédé de fabrication d'une feuille de papier mettant en oeuvre un moyen d'essorage selon l'une des revendications 1 à 13, **caractérisé en ce que** l'on injecte des quantités dosées de vapeur d'eau dans le flux d'air chaud avant son passage au travers de la feuille notamment modulées dans le sens travers de la feuille afin de faire varier l'humidité du flux d'air chaud avant sa traversée de la feuille

15. Procédé selon les revendications 7 et 14 **caractérisé en ce qu'**on injecte la vapeur dans le premier flux.

16. Dispositif pour l'essorage d'une feuille de papier humide de grammage à l'état sec compris entre 10 et 80 g/m² et présentant initialement un taux de siccité compris entre environ 8 et environ 30% **caractérisé en ce qu'**il comprend :
- une toile perméable mobile (17, 104) avec une face pour supporter une feuille à essorer,
- un caisson de distribution d'air (24, 124, 106) avec un conduit d'entrée d'air et une ouverture de distribution tournée vers ladite face,
- un moyen (28, 128) pour chauffer l'air admis dans le conduit d'entrée d'air,
- un caisson (20, 120, 105) de reprise de l'air issu du caisson de distribution, disposé du côté opposé à ladite face, avec au moins une fente d'aspiration en face de l'ouverture de distribution du caisson de distribution,
- un moyen pour maintenir le caisson de reprise (20, 120, 105) à une dépression de 100 à 500 mbars de façon à engendrer un flux d'air entre le caisson de distribution d'air et le caisson de reprise à une vitesse comprise entre 5 et 50 m/s lorsque ladite feuille est supportée par ladite toile perméable (17, 104).

17. Dispositif selon la revendication précédente **caractérisé en ce qu'**il comprend, en outre :
- un séparateur air/eau (23) communiquant avec le caisson de reprise,
- un compresseur d'air (26) communiquant avec le séparateur air/eau,
- un moyen (2_) de chauffage de l'air communiquant avec le compresseur (26),
- un conduit mettant en communication le moyen de chauffage avec le caisson de distribution.
- un moyen d'évacuation d'air (34) communiquant avec le compresseur.
- un moyen d'introduction d'air (33) communiquant avec le moyen de chauffage.

18. Dispositif selon la revendication précédente **caractérisé en ce qu'**il comprend un groupe à turbine à gaz (126), entraînant ledit compresseur (26), et **en ce que** ledit moyen de chauffage est alimenté par les gaz d'échappement dudit groupe.

19. Dispositif selon la revendication 17 **caractérisé en ce qu'**il comprend un groupe à turbine à gaz, entraînant ledit compresseur, et **en ce que** ledit moyen de chauffage est constitué par un échangeur de chaleur (128) en communication avec les gaz d'échappement dudit groupe d'une part et avec le flux d'air issu dudit compresseur d'autre part.

20. Dispositif selon l'une des revendications 16 à 19 **caractérisé en ce qu'il** comprend au moins deux circuits pour l'air d'essorage avec des caissons de distribution pour des zones successives, au moins le premier circuit alimentant la première zone comportant un dispositif séparateur air/ eau

21. Dispositif selon l'une des revendications 16 à 20 **caractérisé en ce qu'il** comprend des moyens (107) d'injection de vapeur disposés à l'intérieur du premier au moins des caissons de distribution.

22. Dispositif selon la revendication précédente **caractérisé en ce que** le caisson de distribution (106) est compartimenté en une pluralité de caissons (106) disposés dans le sens travers par rapport au sens machine, au moins un des compartiments comprenant un moyen d'injection de vapeur.

## Claims

1. Process for dewatering a sheet of cellulose material, in particular a wet sheet of paper with a grammage in the dry state of between 10 and 80 g/m² and having initially a degree of dryness of between approximately 8 % and approximately 30 % for example after drainage on the forming web (12), consisting of supporting the said sheet on a permeable web (17, 104) and of causing it to be traversed by at least one flow of high velocity hot air, **characterized in that** the air flow has a velocity of between 5 and 50 m/s and is produced by a reduced pressure of 100 to 500 mbars created under the sheet.

2. Process according to claim 1, **characterized in that** the air is at a dry temperature of between 100°C and 500°C.

3. Process according to either claim 1 or 2, **characterized in that** the air is at a wet temperature of between 50°C and 90°C.

4. Process according to claim 1, **characterized in that** the said air flow circulates in a closed circuit and, after having passed through the said sheet, is successively:
- collected by a take-up box (20, 120, 105) maintained under a reduced pressure of 100 to 500 mbars,
- led to an air/water separator (23) so as to remove water in suspension,
- compressed to a pressure slightly above atmospheric pressure,
- reheated to a temperature of between 100°C and 500°C,
- guided towards the surface of the sheet, supported by the moving permeable web (17, 104), which it traverses.

5. Process according to the preceding claim, **characterized in that** part of the compressed air is evacuated outwards, and a corresponding quantity is introduced into the circuit so as to maintain the air entering the said box at a wet temperature of between 50 and 90°C.

6. Dewatering process according to one of the preceding claims, **characterized in that** the sheet is traversed by at least one second hot air flow downstream from the first, of which the wet temperature is different, preferably lower.

7. Process according to claim 6, **characterized in that** the two air flows form part of two distinct closed circuits, each of the circuits including steps in the process according to claim 4 and at least the first circuit including air/water separation means.

8. Process for manufacturing a sheet of paper implementing a high vacuum dewatering process according to claims 1 to 7, **characterized in that** it increases the dryness of the sheet after drainage from a value of between approximately 8 and approximately 30 % to a value of between approximately 35 and approximately 75 %, preferably between approximately 35 and approximately 50 %, by the said high vacuum dewatering method and **in that** the sheet is then dried by means of a cylinder of the Yankee type (18) to a dryness of the order of 95 %.

9. Process for manufacturing a sheet of paper implementing a dewatering method according to one of claims 1 to 7, **characterized in that** it increases the dryness of the sheet after drainage from a value of between approximately 8 and approximately 30 % to a value of between approximately 35 and approximately 75 %, by means of the said dewatering method, the conveying web (17) then being of the "marker" type, and **in that** the sheet is then dried by means of a cylinder of the Yankee type (18) to a dryness of the order of 95 %.

10. Process for manufacturing a sheet of paper implementing a dewatering method according to one of claims 1 to 7, **characterized in that** it increases the dryness of the sheet after drainage from a value of between approximately 8 and approximately 30 % to a value of between 20 and approximately 45 %, by means of the said dewatering method, the conveying web (17, 104) then being a web of the "marker" type, and **in that** this same sheet is then dried by a least one drying device of the through-air type (140, 101) to a dryness of between approximately 50 and approximately 90 %, and finally on a Yankee cylinder (18) associated with a creping doctor to a dryness of the order of 95 %.

11. Process for manufacturing a sheet of paper implementing a dewatering method according to claims 1 to 7, **characterized in that** it increases the dryness of the sheet after drainage from a value of between approximately 8 and approximately 30 % to a value of between 20 and approximately 45 %, by means of the said dewatering method, the conveying web (17, 104) then being a web of the "marker" type, and **in that** this same sheet is then dried by a least one drying device of the through-air type (140, 101) to a dryness of 95 %.

12. Process for manufacturing a sheet of paper according to claim 10 or 11, **characterized in that** at least part of the air supplying the distribution box is extracted from the said drying device of the through-air type (140, 101).

13. Process for manufacturing a sheet of paper according to one of claims 8 to 10, **characterized in that** at least part of the air supplying the distribution box is extracted by the drying hoods of the Yankee cylinder drying device (18).

14. Process for manufacturing a sheet of paper employing a drying means according to one of claims 1 to 13, **characterized in that** metered quantities of steam are injected into the hot air flow before it passes through the sheet, modulated in particular in the cross direction of the sheet in order to vary the humidity of the hot air flow before it passes through the sheet.

15. Process according to claims 7 and 14, **characterized in that** steam is injected into the first flow.

16. Device for dewatering a wet sheet of cellulose material with a grammage in the dry state of between 10 and 80 g/m² and having initially a degree of dryness of between approximately 8 % and approximately 30 % **characterized in that** it comprises:
- a moving permeable web (17, 104) with a face for supporting a sheet to be dewatered,
- an air distribution box (24, 124, 106) with an air inlet conduit and a distribution opening turned towards the said face,
- means (28, 128) for heating the air admitted into the air inlet conduit,
- a box (20, 120, 105) for taking up the air coming from the distribution box, positioned on the side opposite the said face, with at least one suction slit facing the distribution opening of the distribution box,
- means for maintaining the take-up box (20, 120, 105) at a reduced pressure of 100 to 500 mbar so as to produce a flow of air between the air distribution box and the take-up box at a velocity of between 5 and 50 m/s when said sheet is supported by said permeable web (17, 104).

17. Device according to the preceding claim **characterized in that** it additionally includes :
- an air/water separator (23) communicating with the take-up box,
- an air compressor (26) communicating with the air/water separator,
- means (28) for heating the air communicating with the compressor (26),
- a conduit putting the means of heating into communication with the distribution box,
- means for evacuating air (34) communicating with the compressor,
- means for introducing air (33) communicating with the heating means.

18. Device according to the preceding claim, **characterized in that** it includes a gas turbine unit (126), driving the said compressor (26), and **in that** the said heating means is supplied with the exhaust gases from the said unit.

19. Device according to claim 17, **characterized in that** it includes a gas turbine unit driving the said compressor, and **in that** the heating means consists of a heat exchanger (128) in communication with the exhaust gases of the said unit on the one hand and on the other hand with the flow of air coming from the said compressor.

20. Device according to one of claims 16 to 19, **characterized in that** it includes at least two circuits for dewatering air with distribution boxes for successive zones, at least the first circuit supplying the first zone having an air/water separator.

21. Device according to one of claims 16 to 20, **characterized in that** it includes means (107) for injecting steam positioned inside at least the first of the distribution boxes.

22. Device according to the preceding claim, **characterized in that** the distribution box (106) is divided up into a plurality of boxes (106) positioned in the cross direction with respect to the machine direction, at least one of the compartments including means for injecting steam.

## Patentansprüche

1. Verfahren zum Entwässern einer Bahn aus zellulosehaltigem Material, insbesondere einer Bahn aus feuchtem Papier eines Flächengewichts im Trockenzustand zwischen 10 und 80 g/m², das anfangs einen Trockengehalt zwischen ungefähr 8 und 30 %, beispielsweise nach einem Abtropfen auf dem Formatband (12) hat, welches darin besteht, dass diese Bahn auf einem permeablen Band (17, 104) abgelegt und durch mindestens einen Heißluftstrom hoher Geschwindigkeit geführt wird, **dadurch gekennzeichnet, dass** der Luftstrom eine Geschwindigkeit zwischen 5 und 50 m/s hat und durch einen Unterdruck von 100 bis 500 millibar unter dem Band erzeugt wird.

2. Verfahren nach Anspruch 1, **dadurch gekennzeichnet, dass** die Luft eine
Trockentemperatur zwischen 100 ° C und 500 ° C hat.

3. Verfahren nach einem der Ansprüche 1 und 2, **dadurch gekennzeichnet, dass** die Luft eine Feuchtigkeitstemperatur zwischen 50 ° C und 90° C hat.

4. Verfahren nach Anspruch 1, **dadurch gekennzeichnet, dass** der Luftstrom in einem geschlossenen Kreis umläuft und dass er, nachdem er die Bahn durchquert hat, nacheinander:
- durch einen Rücklaufkasten (20, 120, 105), der unter einem Unterdruck von 100 bis 500 mbar gehalten wird, gesammelt wird,
- zu einem Abscheidermittel zum Abscheiden von Luft/Wasser (23) geführt wird, um suspendiertes Wasser zu entfernen,
- auf einen Druck verdichtet wird, der größer als Atmosphärendruck ist,
- auf eine Temperatur zwischen 100 ° C und 500 ° C erhitzt wird,
- zu der Oberfläche der Bahn geführt wird, die von dem in Bewegung befindlichen permeablen Band (17, 104), den er durchströmt, getragen wird.

5. Verfahren nach dem vorhergehenden Anspruch, **dadurch gekennzeichnet, dass** ein Teil der verdichteten Luft nach außen abgezogen wird und eine entsprechende Menge in den Kreis eingeführt wird, um die in den Verteilerkasten eintretende Luft auf einer Feuchtigkeitstemperatur zwischen 50 und 90° C zu halten.

6. Verfahren nach einem der vorhergehenden Ansprüche, **dadurch gekennzeichnet, dass** die Bahn von mindestens einem zweiten Heißluftstrom stromab des ersten durchquert wird, dessen Feuchtigkeitstemperatur anders, vorzugsweise kleiner ist.

7. Verfahren nach Anspruch 6, **dadurch gekennzeichnet, dass** die beiden Luftströme Teil zweier getrennter geschlossener Kreise bilden, wobei jeder der Kreise die Verfahrensschritte gemäß Anspruch 4 umfassen und mindestens der erste Kreis ein Abscheidemittel zum Abscheiden von Luft/Wasser aufweist.

8. Verfahren zum Herstellen einer Papierbahn mittels eines Entwässerungsverfahrens unter hohem Unterdruck nach den Ansprüchen 1 bis 7, **dadurch gekennzeichnet, dass** der Trockengehalt der Bahn nach dem Abtropfen von einem Wert zwischen ungefähr 8 und ungefähr 30 % auf einen Wert zwischen ungefähr 35 und ungefähr 75 %, vorzugsweise zwischen ungefähr 35 und ungefähr 50 % durch das Entwässerungsverfahren unter Hochvakuum erhöht wird und dass anschließend die Bahn mittels eines Zylinders vom Typ "Yankee" (18) bis auf einen Trockengehalt in der Größenordnung von 95 % getrocknet wird.

9. Verfahren zum Herstellen einer Papierbahn mittels eines Entwässerungsverfahrens nach einem der Ansprüche 1 bis 7, **dadurch gekennzeichnet, dass** der Trockengehalt der Bahn nach dem Abtropfen von einem Wert zwischen ungefähr 8 und ungefähr 30 % auf einen Wert zwischen ungefähr 35 und ungefähr 75 % durch das besagte Entwässerungsverfahren erhöht wird, wobei das Förderband (17) nun ein Band vom Typ "Marqueuse" ist, und dass anschließend die Bahn auf einem Zylinder vom Typ "Yankee" (18) auf einen Trockengehalt von 95 % getrocknet wird.

10. Verfahren zum Herstellen einer Papierbahn mittels eines Entwässerungsverfahrens nach einem der Ansprüche 1 bis 7, **dadurch gekennzeichnet, dass** der Trockengehalt der Bahn nach dem Abtropfen von einem Wert zwischen ungefähr 8 und ungefähr 30 % auf einen Wert zwischen ungefähr 20 und ungefähr 45 % durch das besagte Entwässerungsverfahren erhöht wird, wobei das Förderband (17, 104) nun ein Band vom Typ "Marqueuse" ist, und dass sie anschließend auf diesem Band durch mindestens eine Trocknervorrichtung vom Typ Durchströmluft (140, 101) auf einen Trockengehalt zwischen ungefähr 50 und ungefähr 90 % und anschließend auf einem Yankee-Zylinder (18), der einer Krepprakel zugeordnet ist, auf einen Trockengehalt in der Größenordnung von 95 % getrocknet wird.

11. Verfahren zum Herstellen einer Papierbahn mittels eines Entwässerungsverfahrens nach einem der Ansprüche 1 bis 7, **dadurch gekennzeichnet, dass** der Trockengehalt der Bahn nach dem Abtropfen von einem Wert zwischen ungefähr 8 und ungefähr 30 % auf einen Wert zwischen 20 und ungefähr 45 % durch dieses Entwässerungsverfahren getrocknet wird, wobei das Förderband (17, 104) nun ein Band vom Typ "Marqueuse" ist, und dass sie anschließend auf diesem Band durch mindestens eine Trocknervorrichtung vom Typ Durchströmluft (140, 101) auf einen Trockengehalt in der Größenordnung von 95 % getrocknet wird.

12. Verfahren zum Herstellen einer Papierbahn nach Anspruch 10 oder 11, **dadurch gekennzeichnet, dass** ein Teil der Luft, mit der der Verteilerkasten beschickt wird, aus der Trocknervorrichtung vom Typ Durchströmluft (140, 101) abgezogen wird.

13. Verfahren zum Herstellen einer Papierbahn nach einem der Ansprüche 8 bis 10, **dadurch gekennzeichnet, dass** mindestens ein Teil der Luft, mit der der Verteilerkasten beschickt wird, aus Trocknerhauben der Trocknervorrichtung mit Yankee-Zylinder (18) abgezogen wird.

14. Verfahren zum Herstellen einer Papierbahn mittels eines Entwässerungsmittels nach einem der Ansprüche 1 bis 13, **dadurch gekennzeichnet, dass** in den Heißluftstrom vor seinem Durchgang durch die Bahn abgemessene Mengen von Wasserdampf eingespritzt werden, die insbesondere in Querrichtung der Bahn moduliert werden, um die Feuchtigkeit des Heißluftstromes vor seinem Durchqueren der Bahn zu variieren.

15. Verfahren nach den Ansprüchen 7 und 14, **dadurch gekennzeichnet, dass** der Dampf in den ersten Strom eingespritzt wird.

16. Vorrichtung zum Entwässern einer Bahn aus feuchtem Papier eines Flächengewichts im Trockenzustand zwischen 10 und 80 g/m², das anfangs einen Trockengehalt zwischen ungefähr 8 und ungefähr 30 % hat, **dadurch gekennzeichnet, dass** sie aufweist:
- ein bewegliches permeables Band (17, 104) mit einer Seite zum Abstützen einer zu entwässernden Bahn,
- einen Luftverteilerkasten (24, 124, 106) mit einer Lufteinlassleitung und einer Verteileröffnung, die der besagten Seite zugewandt ist,
- ein Mittel (28, 128) zum Erhitzen der in die Lufteinlassleitung eingelassenen Luft,
- einen Rückführkasten (20, 120, 105) zur Wiederaufnahme der aus dem Verteilerkasten ausgetretenen Luft, der gegenüber der besagten Seite angeordnet ist, mit mindestens einem Ansaugschlitz gegenüber der Verteileröffnung des Verteilerkastens,
- ein Mittel zum Halten des Rückführkastens (20, 120, 105) auf einem Unterdruck von 100 bis 500 mbar, um einen Luftstrom zwischen dem Luftverteilerkasten und dem Rückführkasten zu erzeugen, mit einer Geschwindigkeit zwischen 5 und 50 m/s, wenn die Bahn von dem permeablen Band (17, 104) getragen wird.

17. Vorrichtung nach dem vorhergehenden Anspruch, **dadurch gekennzeichnet, dass** sie ferner aufweist:
- einen Luft/Wasser-Abscheider (23), der mit dem Rückführkasten verbunden ist,
- einen Luftverdichter (26), der mit dem Luft/Wasser-Abscheider verbunden ist,
- ein Mittel (28) zum Erhitzen der Luft, die mit dem Verdichter (26) in Verbindung steht,
- eine Leitung, die das Heizmittel mit dem Verteilerkasten verbindet,
- ein Luftabsaugmittel (34), das mit dem Verdichter verbunden ist,
- ein Luftzuführmittel (33), das mit dem Heizmittel verbunden ist.

18. Vorrichtung nach dem vorhergehenden Anspruch, **dadurch gekennzeichnet, dass** er eine Gasturbinengruppe (126) aufweist, die den Verdichter (26) antreibt, und dass das Heizmittel durch die Abgase dieser Gruppe gespeist wird.

19. Vorrichtung nach Anspruch 17, **dadurch gekennzeichnet, dass** sie eine Gasturbinengruppe aufweist, die den Verdichter antreibt, und dass das Heizmittel von einem Wärmeübertrager (128) gebildet wird, der mit den Abgasen dieser Gruppe einerseits und mit dem von dem Verdichter abgegebenen Luftstrom andererseits in Verbindung steht.

20. Vorrichtung nach einem der Ansprüche 16 bis 19, **dadurch gekennzeichnet, dass** sie mindestens zwei Kreise für die Entwässerungsluft mit Verteilerkästen für aufeinander folgende Bereiche aufweist, wobei mindestens der erste Kreis den einen Luft/Wasserabscheider enthaltenden ersten Bereich speist.

21. Vorrichtung nach einem der Ansprüche 16 bis 20, **dadurch gekennzeichnet, dass** sie Dampfeinspritzmittel (107) aufweist, die im Inneren zumindest des ersten Verteilerkastens angeordnet sind.

22. Vorrichtung nach dem vorhergehenden Anspruch, **dadurch gekennzeichnet, dass** der Verteilerkasten (106) in mehrere Kammern (106) unterteilt ist, die in Querrichtung bezüglich der Maschinenrichtung angeordnet sind, wobei mindestens eine der Kammern ein Dampfeinspritzmittel aufweist.
